# EUROPÄISCHE PATENTANMELDUNG

(11) **EP 0 788 119 A1**
(43) Veröffentlichungstag der Anmeldung: **06.08.1997**
(21) Anmeldenummer: 97101146.5
(22) Anmeldetag: 24.01.1997
(51) Int. Cl.: H01F 1/057

(54) **Legierung für einen Dauermagneten mit besonderer magnetischer Stabilität**

(30) Priorität: 02.02.1996 DE 19603813
(71) Anmelder: Vacuumschmelze GmbH, 63450 Hanau (DE)
(72) Erfinder: Adler, Eberhard, Dr., 63517 Rodenbach (DE); Wall, Boris, 63505 Langenselbold (DE)
(74) Vertreter: Fuchs, Franz-Josef, Dr.-Ing.

(57) **Zusammenfassung**

Eine Legierung für Dauermagnete, die im wesentlichen NdFeB enthält, kann durch geringste Zusätze von Ga bzw. Tb im Bereich von 0,01 bis 0,3 Gew.-% in ihrer magnetischen Stabilität wesentlich verbessert werden, so daß bei Anlegen eines Gegenfeldes der Größe 5 kA/cm eine Remanenzverminderung unter 8 % erzielbar ist. Die Legierung eignet sich damit besonders zur Herstellung von Dauermagneten, die in Umgebungen mit Gegenfeldern eingesetzt werden.

## Beschreibung

Die Erfindung betrifft eine Legierung für einen Dauermagneten, die außer Eisen und/oder Kobalt, Bor sowie eines oder mehrere der Seltenen Erden enthält und die zur Verbesserung der Koerzitivkraft Zusätze der Elemente Gallium, Terbium, Dysprosium und/oder Holmium enthalten kann.

Ein Dauermagnet mit guter thermischer Stabilität, der aus einer derartigen Legierung besteht, ist in EP-B 258609 beschrieben. Hier bestehen die Anteile an Seltenen Erden vorzugsweise aus Nd, Pr oder Ce und es kann ein Zusatz von Ga bis zu etwa 13 % vorgesehen sein. Außerdem können als weitere Zusätze Al, Si, Tb, Dy und Ho vorhanden sein, um die Koerzitivfeldstärke des Magneten zu verbessern.

Gallium und Terbium sind Elemente, die man in nennenswerten Mengen kommerziellen Legierungen nicht oder nur ungern beifügt, da sie relativ teuer sind, so daß sich trotz des positiven Effektes auf die Koerzitivfeldstärke des Magneten aus wirtschaftlichen Gründen ein Einsatz nicht lohnt.

In EP-A 583041 ist dazu ausgeführt, daß Gallium den Korrosionswiderstand der Magnetlegierung verbessert, daß diese Verbesserung aber bei einem Galliumgehalt von unter 1 % ungenügend ist.

Aufgabe der vorliegenden Erfindung ist es, eine Magnetlegierung zur Herstellung von Dauermagneten anzugeben, die trotz Zusatz der relativ teuren Elemente Ga und oder Tb zur wirtschaftlichen Herstellung von Dauermagneten auf SE, Fe und B-Basis gestattet und die es ermöglicht, Magnete mit einer wesentlich verbesserten magnetischen Stabilität herzustellen.

Die Lösung dieser Aufgabe beruht auf der Erkenntnis, daß schon sehr geringe Zusätze von Ga und/oder Tb ausreichen, um die magnetische Stabilität entscheidend zu verbessern. Unter magnetischer Stabilität versteht man dabei die Verminderung der Remanenz, die nach Anlegen eines Gegenfeldes in der Höhe von 5 kA/cm bei einem Probemagneten auftritt. Die Wirkung von Tb beruht auf einer Härtung der Außenhaut der Körner durch Tb bei pulvermetallurgischer Zugabe von zum Beispiel Tb-Oxid oder Tb-Hydrid.

Ga wirkt durch eine Verringerung der magnetischen Austauschkopplung zwischen benachbarten SE2Fe14B-Körnern durch Ga-Anreicherungen an den Korngrenzen. Da schon geringste Mengen an Ga zur Entkopplung ausreichen, besitzt man hier ein wirksames Mittel zur Verbesserung des Koerzitivfeldes und der Stabilität ohne nennenswerte Verschlechterung der Remanenz und ohne wesentliche Verteuerung der Legierung.

Besonders vorteilhafte Anteile von Ga ergeben sich, wenn der Ga-Gehalt zwischen 0,03 und 0,15 % liegt. Die entsprechenden Werte für Terbium sind 0,05 und 0,15 Gew.-%. Hierbei ist es besonders vorteilhaft, wenn das Terbium pulvermetallurgisch z. B. durch Hinzufügen eines Pulvers aus Tb-Oxid erfolgt. Auch andere Tb-Verbindungen und entsprechend Ga-Verbindungen können zur Beimischung auf pulvermetallurgischem Wege Verwendung finden.

Beispielsweise wurde ausgehend von einer Legierung mit 30 % Nd, 1,7 % Dy, 1 % B und 0,25 % Al, Rest Fe, pulverförmiges DyGa₂ vorgemahlen und der Ausgangslegierung in einer Menge zugesetzt, daß sich nach dem Mahlen und Sintern eine Zusammensetzung mit 0,05 % Ga und 0,2 % Al ergab. Die Ausgangslegierung und die so entstandene Legierung mit Ga wurde gemahlen und gesintert. Daraus hergestellte Probemagneten mit einem Entmagnetisierungsfaktor$\text{IV -} \frac{\text{µ H}}{\text{y}} \text{= 0,71}$ wurden dann hinsichtlich ihrer magnetischen Stabilität gemessen. Zunächst wurde die Remanenz in aufmagnetisiertem Zustand bestimmt, anschließend ein Gegenfeld der Größe 5 kA/cm kurzzeitig angelegt und dann wieder die Remanenz gemessen. Während im Durchschnitt der Proben ohne Zusatz von Ga eine Reduzierung der Remanenz von 8 % ermittelt wurde, ergab sich dieser Wert für die magnetische Stabilität bei der Legierung mit 0,05 Ga-Zusatz zu etwa 4,5 %.

Bei einer weiteren Versuchslegierung wurde zusätzlich zum Ga-Anteil noch pulvermetallurgisch Tb-Oxid zugesetzt, worauf die magnetische Stabilität sich so sehr verbesserte, daß nur noch eine Remanenzverminderung von etwa 2,5 % ermittelt wurde.

Weitere Messungen haben gezeigt, daß Al ähnlich wie Ga wirkt, nur sind hierzu größere Anteile von Al im Verhältnis zu Ga erforderlich. Besonders vorteilhaft ist es, wenn die Legierung so gewählt wird, daß die Summe von Al + Ga zwischen 0,1 und 0,5 Gew.-%, vorzugsweise zwischen 0,2 und 0,3 Gew.-% liegt.

Der Effekt der Verbesserung der magnetischen Stabilität ergibt sich insbesondere bei Ga-Anteilen zwischen 0,03 und 0,15 %, sowie bei Terbium-Anteilen zwischen 0,03 und 0,3 %.

Die Versuche zeigen, daß geringste Mengen von Ga bzw. Tb-Zusätzen in NdFeB-Magneten eine erhebliche Verbesserung der magnetischen Stabilität der aus der Legierung hergestellten Dauermagnete zur Folge hat. Die erfindungsgemäße Legierung eignet sich deshalb insbesondere zur Herstellung von Magneten, die im Einbauort einem mehr oder weniger großen Gegenfeld ausgesetzt sind, wie dies beispielsweise bei Sensoren oder auch in elektrischen Maschinen der Fall sein kann.

## Patentansprüche

1. Legierung für einen Dauermagneten, die außer Fe und/oder Co, B sowie eines oder mehrere der Seltenen Erden enthält und die zur Verbesserung der Koerzitivkraft Zusätze der Elemente Ga, Tb, Dy und/oder Ho enthalten kann, **dadurch gekennzeichnet**, daß zur Verbesserung der magnetischen Stabilität der Ga- und/oder der Tb-Gehalt in Gew.-% auf einen Wert im Bereich zwischen 0,01 und 0,3 % eingestellt ist.

2. Legierung nach Anspruch 1, **dadurch gekennzeichnet**, daß der Anteil an Seltenen Erden so bemessen ist, daß eine an Seltenen Erden (Nd) reiche Binderphase von weniger als 2,5 % in der Legierung enthalten ist.

3. Legierung nach Anspruch 1, **dadurch gekennzeichnet**, daß die magnetische Stabilität einen Wert von unter 8 % aufweist, wobei mit magnetischer Stabilität der prozentuale Remanenzverlust nach Anlegen eines Gegenfeldes von 5 kA/cm bezeichnet ist.

4. Legierung nach Anspruch 1 oder 2, **dadurch gekennzeichnet**, daß der Ga-Gehalt zwischen 0,03 und 0,15 % liegt.

5. Legierung nach Anspruch 1 oder 2, **dadurch gekennzeichnet**, daß der Tb-Gehalt im Bereich von 0,2 bis 0,3 Gew.-% liegt.

6. Legierung nach Anspruch 1, **dadurch gekennzeichnet**, daß zur besonderen Verbesserung der magnetischen Stabilität der Tb-Zusatz durch pulvermetallurgische Beimengung einer Tb-Verbindung vorgenommen wird.

7. Legierung nach Anspruch 1, **dadurch gekennzeichnet**, daß ein Teil des Ga durch Al ersetzt ist und daß sich der Anteil der Summe von Al + Ga zwischen 0,1 und 0,5 Gew.-% einstellt.
